# EUROPÄISCHE PATENTANMELDUNG

(11) **EP 0 348 797 A2**
(43) Veröffentlichungstag der Anmeldung: **03.01.1990**
(21) Anmeldenummer: 89111201.3
(22) Anmeldetag: 20.06.1989
(51) Int. Cl.: C06B 31/00

(54) **Verwendung einer Carbonylverbindung**

(30) Priorität: 30.06.1988 CH 2496/88
(71) Anmelder: F. HOFFMANN-LA ROCHE AG, 4002 Basel (CH)
(72) Erfinder: Fürbringer, Claude, CH-4125 Riehen (CH); Pauling, Horst, Dr., CH-4103 Bottmingen (CH)
(74) Vertreter: Urech, Peter, Dr.

(57) **Zusammenfassung**

Es wird die Verwendung von Carbonylverbindungen, nämlich von 5,6-Carbonyl-ascorbinsäure bzw. 5,6-Carbonyl-erythorbinsäure zur Herstellung von Explosivstoffen, sowie ein Verfahren zur Herstellung solcher Explosivstoffe, und diese Explosivstoffe selbst beschrieben.

## Beschreibung

Die vorliegende Erfindung betrifft die Verwendung von Carbonylverbindungen, nämlich von 5,6-Carbonyl-ascorbinsäure bzw. 5,6-Carbonyl-erythorbinsäure zur Herstellung von Explosivstoffen (Sprengstoffen, Schiess- oder Treibstoffen und pyrotechnischen Stoffen), sowie ein Verfahren zur Herstellung solcher Explosivstoffe, und diese Explosivstoffe selbst.

Aus der US Patentschrift Nr. 4,497,676 und der Europäischen Patentpublikation Nr. 268 996 sind Explosivstoffe auf Basis von Ascorbinsäure bzw. Erythorbinsäure bekannt geworden, welche hergestellt werden, indem man Ascorbinsäure oder Erythorbinsäure zusammen mit einem Nitrat-haltigen Oxidationsmittel erhitzt oder indem man ein durch Erhitzen von Ascorbinsäure bzw. Erythorbinsäure erhaltenes Abbauprodukt mit einem Nitrat-haltigen Oxidationsmittel vermischt.

Es wurde nun festgestellt, dass man ein qualitativ besseres Produkt dadurch erhalten kann, dass man anstelle von Ascorbinsäure bzw. Erythorbinsäure die entsprechenden 5,6-Carbonylderivate, also 5,6-Carbonyl-ascorbinsäure oder 5,6-Carbonyl-erythorbinsäure verwendet.

Die vorliegende Erfindung bezieht sich somit auf ein Verfahren zur Herstellung von Explosivstoffen, welches darin besteht, dass man 5,6-Carbonyl-ascorbinsäure oder 5,6-Carbonyl-erythorbinsäure mit einem Nitrat-haltigen Oxidationsmittel und gegebenenfalls mit weiteren Zusätzen vermischt.

Die 5,6-Carbonyl-ascorbinsäure und deren Herstellung ist aus der japanischen Patentpublikation 7031601 (13.10.1970), abstrahiert in C.A. 74 (1971) Ref. 88 266 C bekannt. Das entsprechende Erythorbinsäurederivat kann in Analogie hierzu hergestellt werden.

Als Nitrat-haltiges Oxidationsmittel verwendet man vorzugsweise ein Alkali- oder Erdalkalimetallnitrat, insbesondere Kaliumnitrat, oder Ammoniumnitrat oder ein Gemisch dieser Nitrate.

Vorzugsweise verwendet man das Nitrat-haltige Oxidationsmittel und die Carbonylverbindung in einem Gewichtsverhältnis von etwa 40 : 60 - 80 : 20, vorzugsweise von etwa 60 : 40 - 65 : 35.

Die so erhaltenen erfindungsgemässen Explosivstoffe (Sprengstoffe, Schiess- oder Treibstoffe und pyrotechnische Stoffe) sind dadurch gekennzeichnet, dass sie ein Gemisch von 5,6-Carbonyl-ascorbinsäure bzw. 5,6-Carbonyl-erythorbinsäure und einem Nitrat-haltigen Oxidationsmittel, und gegebenenfalls weitere Zusätze enthalten.

Das Nitrat-haltige Oxidationsmittel ist hierbei vorzugsweise ein Alkali- oder Erdalkalimetallnitrat, insbesondere Kaliumnitrat, oder Ammoniumnitrat oder ein Gemisch dieser Nitrate. Als weitere Nitrat-haltige Oxidationsmittel können organische Nitrate verwendet werden. Unter einem organischen Nitrat ist hierbei jedes übliche, kohlenstoff-haltige Nitrat mit einem stöchiometrischen Sauerstoffüberschuss zu verstehen, welches üblicherweise in der pyrotechnischen Industrie oder in der Sprengstoffindustrie verwendet wird. Beispiele geeigneter organischer Nitrate sind Nitrocellulose, Nitroglycerin oder Pentaerithrit-Tetranitrat.

Gemäss einer bevorzugten Ausführungsform beträgt das Gewichtsverhältnis zwischen Nitrat-haltigem Oxidationsmittel (bezogen auf Kaliumnitrat) und der Carbonylverbindung etwa 40 : 60 - 80 : 20, insbesondere etwa 60 : 40 - 65 : 35. Das erfindungsgemässe Gemisch kann Zusatzstoffe wie Gelierungsmittel oder Stabilisatoren, wie substituierte Harnstoffe, z.B. Arkardit® oder Centralit®; substituierte Urethane, Phthalate, Polymere, Zusätze zu Leuchtsätzen, wie Natrium-, Barium-, Strontium- oder Kupfersalze, sowie andere Additive, z.B. zur Erhöhung der Explosionsenergie oder zur Verbesserung anderer wünschenswerter Eigenschaften, wie beispielsweise Bor oder Nitroguanidin, enthalten.

Der erfindungsgemässe Explosivstoff kann als Sprengstoff, z.B. im Bergbau, als Schiessstoff oder Treibstoff oder als pyrotechnisches Material oder als energiereiches Gemisch für verschiedene Antriebszwecke verwendet werden. Dieser Explosivstoff ist beispielsweise für die Herstellung von Patronen oder Kartuschen, für Leucht- oder Signalmunition, für Raketen, für Schussapparate zu technischen Zwekken, sowie für Feuerwerkskörper oder dergleichen verwendbar.

Der erfindungsgemässe Explosivstoff zeichnet sich durch geringe Korrosivität, hohe Treibkraft und geringe Rauchentwicklung aus. Im Vergleich zu ähnlichen bekannten Explosivstoffen besitzt er insbesondere die folgenden vorteilhaften Eigenschaften: höhere Explosivkraft, deutlich geringere Hygroskopizität, bessere Stabilität.

### Beispiel

In einem Rundkolben werden 74,4 g Kaliumnitrat und 44,75 g 5,6-Carbonyl-ascorbinsäure in 372 ml Wasser gelöst und anschliessend mit 22,4 ml 1N wässeriger Kaliumhydroxydlösung versetzt. Die Lösung wird nun zuerst am Wasserstrahlvakuum, später am Hochvakuum zur Trockene eingedampft. Das erhaltene weisse Gemisch wird in der Reibschale pulverisiert und anschliessend während mindestens 20 Stunden bei 40^{o}C im Vakuumtrockenschrank über Silikagel getrocknet. Man erhält 120 g eines Explosivstoffes mit einer Explosionswärme von 769 cal/g. Der Schmelzpunkt dieser Substanz ist nicht bestimmbar, sie beginnt bei etwa 200^{o}C zu schäumen. pH einer Lösung von 1 g in 20 ml Wasser = 2,75. Wasserlöslichkeit: etwa 67 g/100 ml (25^{o}C).

## Patentansprüche

1. Explosivstoff, dadurch gekennzeichnet, dass er ein Gemisch von 5,6-Carbonyl-ascorbinsäure oder 5,6-Carbonyl-erythorbinsäure und einem Nitrat-haltigen Oxidationsmittel, und gegebenenfalls weitere Zusätze enthält.

2. Explosivstoff nach Anspruch 1, dadurch gekennzeichnet, dass das Nitrat-haltige Oxidationsmittel ein Alkali- oder Erdalkalimetallnitrat, insbesondere Kaliumnitrat, oder Ammoniumnitrat, oder ein Gemisch dieser Nitrate ist.

3. Explosivstoff nach Anspruch 1 oder 2, dadurch gekennzeichnet, dass das Gewichtsverhältnis Nitrat-haltiges Oxidationsmittel: Carbonylverbindung zwischen 40 : 60 und 80 : 20, vorzugsweise zwischen 60 : 40 und 65 : 35 liegt.

4. Verfahren zur Herstellung eines Explosivstoffes nach Anspruch 1, 2 oder 3, dadurch gekennzeichnet, dass man 5,6-Carbonyl-ascorbinsäure oder 5,6-Carbonyl-erythorbinsäure mit einem Nitrat-haltigen Oxidationsmittel und gegebenenfalls mit Zusatzstoffen vermischt.

5. Verfahren nach Anspruch 4, dadurch gekennzeichnet, dass man als Nitrat-haltiges Oxidationsmittel ein Alkali- oder Erdalkalimetallnitrat, insbesondere Kaliumnitrat, oder Ammoniumnitrat, oder ein Gemisch dieser Nitrate verwendet.

6. Verfahren nach Anspruch 4 oder 5, dadurch gekennzeichnet, dass man das Nitrat-haltige Oxidationsmittel und die Carbonylverbindung in einem Gewichtsverhältnis von etwa 40 : 60 bis 80 : 20, vorzugsweise von etwa 60 : 40 bis 65 : 35 verwendet.

7. Verwendung von 5,6-Carbonyl-ascorbinsäure bzw. 5,6-Carbonyl-erythorbinsäure zur Herstellung von Explosivstoffen.
